# EUROPÄISCHE PATENTSCHRIFT

(11) **EP 2 643 113 B1**
(45) Veröffentlichungstag und Bekanntmachung des Hinweises auf die Patenterteilung: **16.11.2016**
(21) Anmeldenummer: 11788791.9
(22) Anmeldetag: 18.11.2011
(51) Int. Cl.: B22F 3/26, C22C 1/04, B22F 3/22

(54) **VERFAHREN ZUR ENDKONTURNAHEN FERTIGUNG VON HOCHTEMPERATURBESTÄNDIGEN TRIEBWERKSBAUTEILEN**
METHOD FOR THE NEAR NET SHAPE MANUFACTURE OF HIGH TEMPERATURE RESISTANT JET ENGINE COMPONENTS
PROCÉDÉ POUR PRODUIRE, AVEC DES FORMES TRÈS PRÉCISES, DES ÉLÉMENTS STRUCTURAUX DE SYSTÈME D'ENTRAÎNEMENT À HAUTE RÉSISTANCE THERMIQUE

(30) Priorität: 25.11.2010 DE 102010061960
(43) Veröffentlichungstag der Anmeldung: 02.10.2013
(73) Patentinhaber: Rolls-Royce Deutschland Ltd & Co KG, 15827 Blankenfelde-Mahlow (DE)
(72) Erfinder: ROTH-FAGARASEANU, Dan, 14532 Stahnsdorf (DE); SCHULT, Alexander, 10437 Berlin (DE)
(74) Vertreter: Maikowski & Ninnemann Patentanwälte Partnerschaft mbB
(86) Internationale Anmeldenummer: PCT/EP2011/070439
(87) Internationale Veröffentlichungsnummer: WO 2012/069374

(56) Entgegenhaltungen:
- WO-A1-94/21407
- WO-A1-2008/055594
- WO-A1-2008/095080
- CN-A- 1 275 456

## Beschreibung

Die Erfindung betrifft ein Verfahren zur endkonturnahen Fertigung von hochtemperaturbeständigen Triebwerksbauteilen mit geometrisch komplexer Struktur durch Metallpulverspritzgießen.

Ein bekanntes Verfahren zur endabmessungsnahen Herstellung von geometrisch kompliziert ausgebildeten Bauteilen ist das auch als MIM-Verfahren (Metal Injection Moulding) bezeichnete Metallpulverspritzgießen. Beim Metallpulverspritzgießen wird zunächst ein Metallpulver mit einem Binder aus thermoplastischen Kunststoffen und Wachsen zu einem fließfähigen Werkstoff (Feedstock) vermischt, der in einem herkömmlichen Spritzgießprozess mit Hilfe eines Extruders in eine Form gespritzt wird. Nach dem Abkühlen, Erstarren und Entformen steht ein sogenanntes Grünteil zur Verfügung, aus dem durch thermisches oder chemisches Herauslösen des Binders ein offenporiges Formteil, das sogenannte Braunteil, entsteht. In einem anschließenden Sinterprozess wird das offenporige Braunteil verdichtet und erhält seine endgültige Form und weist aufgrund der verbleibenden geringen Restporosität mit dem Vollmaterial übereinstimmende Festigkeitswerte auf. Um auch hochtemperaturbeständige Triebwerksbauteile, zum Beispiel Turbinenschaufeln, endkonturnah herstellen zu können, wurde bereits vorgeschlagen, ein aus einer intermetallischen Phase bestehendes Pulver zu erzeugen und in der oben geschilderten Art für das Metallpulverspritzen einzusetzen. Die Herstellung intermetallischer Phasen und eines daraus erzeugten Pulvers zur Anwendung beim Metallpulverspritzgießen ist jedoch mit einem hohen Fertigungs- und Kostenaufwand verbunden.

Die WO 2008/055594 A1 beschreibt ein Zylinderkurbelgehäuse für ein Kraftfahrzeug, bei dem ein Infiltrationskörper aus einem induktiv verschweißten, offenporigen Formkörper gebildet ist. Der induktiv verschweißte, offenporige Formkörper wird mit einer Leichtmetallschmelze infiltriert. Die Porosität des induktiv verschweißten, offenporigen Formkörpers wird durch Platzhalter eingestellt, die während der induktiven Verschweißung vergast werden.

Aus der WO 2008/095080 A1 ist ein Verfahren zum Herstellen eines Kompositmaterials mittels Metallpulverspritzens bekannt, bei dem ein im Grünling enthaltener Binder vollständig entfernt und die dabei entstehenden Öffnungen anschließend in einer Flüssigkeit mit Partikeln infiltriert werden, bei denen es sich um Aluminiumoxid handeln kann. Nach Einlagerung der Partikel wird das entstandene Teil gesintert.

Der Erfindung liegt die Aufgabe zugrunde, ein kostengünstiges Verfahren zur endkonturnahen Fertigung von hochtemperaturbeständigen Triebwerksbauteilen mit geometrisch komplexer Struktur anzugeben.

Erfindungsgemäß wird die Aufgabe mit einem Verfahren gemäß den Merkmalen des Patentanspruchs 1 gelöst.

Vorteilhafte Weiterbildungen der Erfindung sind Gegenstand der Unteransprüche.

Der Grundgedanke der Erfindung besteht darin, dass ein als Metallpulver vorliegender hoch schmelzender Teil einer intermetallischen Phase mit einem Binder vermischt und aus dem so gebildeten Feedstock durch Metallpulverspritzen ein im Wesentlichen der Endkontur entsprechendes Grünteil gefertigt wird, in dessen nach Herauslösen des Binders verbleibende Poren der niedrig schmelzende Teil der intermetallischen Phase infiltriert wird, wobei das so erzeugte Braunteil einer in Abhängigkeit von den eingesetzten metallischen Phasen spezifischen Wärmebehandlung zur Erzeugung der intermetallischen Phase unterzogen wird.

Dadurch ist es möglich, hochtemperaturbeständige und leichte Triebwerksbauteile mit geometrisch komplizierter Struktur, wie zum Beispiel Turbinenschaufeln, kosteneffizient aus Hochleistungswerkstoffen herzustellen.

Erfindungsgemäß wird als Binder ein polymerer Zweikomponentenbinder verwendet, wobei die erste Binderkomponente aus dem durch Metallpulverspritzgießen erzeugten Grünteil chemisch, katalytisch oder thermisch herausgelöst wird und die zweite Binderkomponente beim Infiltrieren des niedrig schmelzenden metallischen Teils thermisch entfernt wird.

In weiterer Ausbildung der Erfindung ist der Anteil des niedrig schmelzenden Teils der intermetallischen Phase variabel und durch den Anteil der Poren nach dem vollständigen Entbindern des Grünteils bestimmt.

Der Anteil der Poren und damit der Anteil des infiltrierten niedrig schmelzenden Teils in der intermetallischen Phase wird durch die Einstellung des Mischungsverhältnisses zwischen dem Metallpulver und dem Zweikomponentenbinder bestimmt.

In weiterer Ausbildung der Erfindung erfolgt die Infiltration des schmelzflüssigen, niedrig schmelzenden Teils der intermetallischen Phase in das offenporige Braunteil nach dem "Squeeze-Casting-Verfahren unter Druck.

In weiterer Ausbildung der Erfindung kann das Braunteil nach der Infiltration des niedrig schmelzenden Teils und noch vor der die intermetallische Phase erzeugenden Wärmebehandlung mechanisch bearbeitet werden.

Eine Ausführungsform der Erfindung wird in Verbindung mit dem beigefügten Verfahrensablaufschema nachfolgend am Beispiel der Herstellung einer Turbinenschaufel, die aus einer auf Eisen und Aluminium basierenden intermetallischen Phase besteht, näher erläutert.

Aus dem hoch schmelzenden Teil der intermetallischen Phase, hier Eisen, wird ein Eisenpulver hergestellt (Schritt 1), das mit einem aus zwei Komponenten bestehenden polymeren Binder vermischt wird (Schritt 2). Aus dem Eisenpulver-Binder Gemisch, dem - als Granulat vorliegenden - sogenannten Feedstock, wird mithilfe einer Schneckenpresse in einem herkömmlichen Spritzverfahren ein Grünteil erzeugt (Schritt 3), aus dem nach dem Abkühlen, Erstarren und Entformen die erste Komponente des polymeren Binders herausgelöst wird (Schritt 4). Das Entfernen der ersten Komponente des Binders kann chemisch, katalytisch und/oder thermisch erfolgen. Im Ergebnis der teilweisen Entbinderung wird ein aus der hoch schmelzenden metallischen Phase und der ersten Komponente des Binders bestehendes offenporiges Braunteil bereitgestellt, das eine bestimmte - in Abhängigkeit von dem Binderanteil einstellbare - Porosität aufweist. In dem nachfolgenden Verfahrensschritt wird in einem modifizierten Druckgießverfahren, dem sogenannten "squeeze casting", in die Hohlräume des Braunteils unter hohem Druck eine niedrig schmelzende metallische Phase - hier: Aluminium - infiltriert und dabei die zweite Komponente des Binders thermisch aus dem Braunteil herausgelöst (Schritt 5). Das Volumenverhältnis zwischen der hoch schmelzenden metallischen Phase (Eisen) und der niedrig schmelzenden metallischen Phase (Aluminium) wird über die jeweilige Porosität des Braunteils eingestellt. Nach diesem Schritt kann, sofern erforderlich, eine zu diesem Zeitpunkt in einfacher Weise durchführbare mechanische Bearbeitung des infiltrierten Braunteils erfolgen (Schritt 6). Anschließend wird das der Endform entsprechende Bauteil einer Wärmebehandlung zur Bildung einer aus Eisen und Aluminium bestehenden intermetallischen Phase unterworfen (Schritt 7), so dass nun ein durch Metallpulverspritzgießen geometrisch komplex gestaltetes sowie hochtemperaturbeständiges Bauteil, beispielsweise eine Turbinenschaufel für ein Gasturbinentriebwerk, zur Verfügung steht.

In der gleichen Art können auch andere aus einer intermetallischen Phase, beispielsweise auf der Basis von Nickel, Eisen, Titan und Aluminium gefertigte - hochtemperaturbeständige und leichte Bauteile mit geometrisch komplizierter Struktur bei geringem Materialaufwand effizient und kostengünstig hergestellt werden.

## Patentansprüche

1. Verfahren zur endkonturnahen Fertigung von hochtemperaturbeständigen, aus einer einen hoch und einen niedrig schmelzenden Teil umfassenden intermetallischen Phase bestehenden Triebwerksbauteilen mit geometrisch komplexer Struktur durch Metallpulverspritzgießen, wobei der als Metallpulver vorliegende hoch schmelzende Teil mit einem Binder vermischt und durch Metallpulverspritzgießen zunächst ein Grünteil des Triebwerksbauteils und nach Herauslösen des Binder ein offenporiges Braunteil gefertigt wird, und danach der niedrig schmelzende Teil der intermetallischen Phase in schmelzflüssigem Zustand in die Poren des Braunteils infiltriert wird,
**dadurch gekennzeichnet,**
**dass** schließlich das so vorbereitete Braunteil einer die intermetallische Phase erzeugenden Wärmebehandlung unterworfen wird, und dass als Binder ein polymerer Zweikomponentenbinder eingesetzt wird, wobei die erste Binderkomponente aus dem durch Metallpulverspritzen erzeugten Grünteil und die zweite Binderkomponente beim Infiltrieren des niedrig schmelzenden Teils der intermetallischen Phase herausgelöst wird.

2. Verfahren nach Anspruch 1, **dadurch gekennzeichnet, dass** der Anteil des niedrig schmelzenden Teils der intermetallischen Phase variabel ist und durch den Anteil der Poren nach dem vollständigen Entbindern des Grünteils bestimmt ist.

3. Verfahren nach Anspruch 2, **dadurch gekennzeichnet, dass** der Anteil der Poren durch die Einstellung des Mischungsverhältnis zwischen dem Metallpulver und dem Zweikomponentenbinder bestimmt wird.

4. Verfahren nach Anspruch 1, **dadurch gekennzeichnet, dass** die Infiltration des schmelzflüssigen niedrig schmelzenden Teils der intermetallischen Phase in das offenporigen Braunteil nach dem "Squeeze-Casting-Verfahren unter Druck erfolgt.

5. Verfahren nach Anspruch 1, **dadurch gekennzeichnet, dass** das Braunteil nach der Infiltration des niedrig schmelzenden Teils und noch vor der die intermetallische Phase erzeugenden Wärmebehandlung mechanische bearbeitet wird.

6. Verfahren nach Anspruch 1, **dadurch gekennzeichnet, dass** die erste Binderkomponente chemisch, katalytisch und/oder thermisch und die zweite Binderkomponente thermisch herausgelöst wird.

## Claims

1. Method for near net shape manufacturing of high-temperature resistant engine components of geometrically complex structure by metal injection moulding, the engine components including an intermetallic phase of a high melting-point part and a low melting-point part, where the high melting-point part provided as a metal powder is mixed with a binder, and a green compact of the engine component is first produced by metal injection moulding, and a porous brown compact is created after removal of the binder, and subsequently the low melting-point part of the intermetallic phase is infiltrated into the pores of the brown compact in the molten state,
**characterized in that**
finally the brown compact such prepared is subjected to a heat treatment generating the intermetallic phase, and that a polymer two-component binder is used, where the first binder component is removed from the green compact created by metal injection moulding, and the second binder component is removed during infiltration of the low melting-point part of the intermetallic phase.

2. Method in accordance with Claim 1, **characterized in that** the proportion of the low melting-point part of the intermetallic phase is variable and is determined by the proportion of pores after complete removal of the binder from the green compact.

3. Method in accordance with Claim 2, **characterized in that** the proportion of pores is determined by the setting of the mixing ratio between the metal powder and the two-component binder.

4. Method in accordance with Claim 1, **characterized in that** the infiltration of the molten and low melting-point part of the intermetallic phase into the porous brown compact is performed under pressure using the "squeeze casting" method.

5. Method in accordance with Claim 1, **characterized in that** the brown compact is mechanically processed after infiltration of the low melting-point part and before the heat treatment that creates the intermetallic phase.

6. Method in accordance with Claim 1, **characterized in that** the first binder component is removed chemically, catalytically and/ or thermally, and the second binder component is removed thermally.

## Revendications

1. Procédé de fabrication aux contours proches de l'état final, par moulage par injection de poudre métallique, de composants de moteur à haute résistance thermique présentant une structure géométrique complexe, constitués d'une phase intermétallique comprenant une partie à point de fusion élevée et une partie à bas point de fusion, sachant que ladite partie à point de fusion élevée sous forme de poudre métallique est mélangée à un liant et que tout d'abord par moulage par injection de poudre métallique est façonné un comprimé vert du composant de moteur, qu'après élimination du liant est façonné un comprimé brun à pores ouverts, et qu'ensuite la partie à bas point de fusion de la phase intermétallique est infiltrée à l'état de fusion liquide dans les pores du comprimé brun,
**caractérisé en ce que**
pour finir, le comprimé brun ainsi préparé est soumis à un traitement thermique générant la phase intermétallique, et qu'en tant que liant est mis en oeuvre un liant polymère à deux composants, sachant que le premier composant du liant est éliminé du comprimé vert généré par l'injection de poudre métallique et que le second composant du liant est éliminé lors de l'infiltration de la partie à bas point de fusion de la phase intermétallique.

2. Procédé de fabrication selon la revendication n° 1, **caractérisé en ce que** la proportion de la partie à bas point de fusion de la phase intermétallique est variable et est déterminée par la proportion des pores après le déliantage intégral du comprimé vert.

3. Procédé de fabrication selon la revendication n° 2, **caractérisé en ce que** la proportion des pores est déterminée par le réglage du rapport de mélange entre la poudre métallique et le liant à deux composants.

4. Procédé de fabrication selon la revendication n° 1, **caractérisé en ce que** l'infiltration de la partie à bas point de fusion à l'état de fusion liquide de la phase intermétallique dans le comprimé brun à pores ouverts a lieu sous pression selon le procédé « Squeeze-Casting » (moulage sous pression).

5. Procédé de fabrication selon la revendication n° 1, **caractérisé en ce que** le comprimé brun est traité mécaniquement après l'infiltration de la partie à bas point de fusion et avant le traitement thermique générant la phase intermétallique.

6. Procédé de fabrication selon la revendication n° 1, **caractérisé en ce que** le premier composant du liant est éliminé par procédé chimique, catalytique et/ ou thermique, et le second composant du liant par procédé thermique.
